# EUROPÄISCHE PATENTSCHRIFT

(11) **EP 0 582 904 B1**
(45) Veröffentlichungstag und Bekanntmachung des Hinweises auf die Patenterteilung: **22.04.1998**
(21) Anmeldenummer: 93112116.4
(22) Anmeldetag: 29.07.1993
(51) Int. Cl.: D01F 8/14

(54) **Polyestergarn mit guter Gummihaftung aus Kern-Mantel Fäden mit zwei verschiedenartigen Polyestern**
Polyester yarn with good adhesion to rubber from core-sheath filaments with two different types of polyesters
Fil de polyester avec bonne adhésion au caoutchouc constitué de filaments âme-gaine avec deux types differents de polyesters

(30) Priorität: 10.08.1992 DE 4226369
(43) Veröffentlichungstag der Anmeldung: 16.02.1994
(73) Patentinhaber: Akzo Nobel N.V., 6824 BM Arnhem (NL)
(72) Erfinder: Juijn, Johannes Anthonij Dr., NL-6883 CE Velp (NL); Busscher, Leonardus Antonius Godfried, NL-6921 AZ Duiven (NL)
(74) Vertreter: Fett, Günter

(56) Entgegenhaltungen:
- EP-A- 0 201 114
- EP-A- 0 398 221
- DE-A- 1 929 070

## Beschreibung

Die vorliegende Erfindung betrifft ein Polyestergarn mit guter Gummihaftung aus Kern-Mantel-Fäden mit zwei verschiedenartigen Polyestern und ein Verfahren zu seiner Herstellung.

Die meisten Gummiartikel enthalten als integralen Bestandteil textile Verstärkungsmaterialien, um ihre Dimensionsstabilität zu gewährleisten und die hohe Dehnung des Gummis zu reduzieren. Eine unabdingbare Voraussetzung für eine einwandfreie Funktion und lange Lebensdauer der Gummiartikel, die textile Verstärkungsmaterialien enthalten, beispielsweise Kraftfahrzeugreifen, Keilriemen und Förderbänder, ist eine gute Haftung des Gummis am Textilmaterial. Bei ungenügender Haftfestigkeit wird mit der Zeit die Bindung zwischen dem Elastomeren und dem Fadenmaterial gelöst, was eine Zerstörung der textilen Verstärkung durch Scheuern oder bei lokaler Überhitzung durch Schmelzen zur Folge hat. Insbesondere bei den als Filamentgarn vorliegenden Polyesterfasern bereitet die Gummihaftung Schwierigkeiten, da aufgrund ihrer makromolekularen Struktur kaum mechanische Verankerungsmöglichkeiten für den Gummi vorhanden sind, wie das bei Baumwoll-Fasergarnen der Fall ist, so daß spezielle Haftmittel erforderlich werden.

Während für Nylongarne zur Verbesserung der Haftfestigkeit gegenüber Gummi eine Imprägnierung mit Resorcin-Formaldehyd-Harzen im Kombination mit Latices (RFL-Dip), insbesondere Vinylpyridin-Latex, schon ausreichend ist, sind für Polyestergarne zusätzliche besondere Maßnahmen notwendig. Damit diese mit einem konventionellen Nylon-Dip (bzw. mit Haftmischungen) eine ausreichende Gummihaftung ergeben, sind die sogenannten Spin-Finish-Polyestertypen entwickelt worden. Zu deren Herstellung werden unmittelbar nach ihrem Verspinnen auf die Polyesterfäden gleichzeitig mit der Spinnpräparation spezifische Haftvermittler zur Verbesserung der Gummihaftung aufgetragen, die aus definierten Epoxidverbindungen und aminischen Härtern bestehen, und die Imprägnierung mit einer wäßrigen Dispersion von Resorcin-Formaldehydharzen und Vinylpyridin-Latex erfolgt am Cordgarn. Die Nachteile des Auftragens von Epoxidverbindungen und Aminen bestehen einmal in der Verschmutzung der Maschinenteile und auch darin, daß die Produktionsgeschwindigkeiten der Polyestergarne beeinträchtigt werden und auch nicht unerhebliche Umweltprobleme entstehen.

Zur Vermeidung des Auftragens von Haftvermittlern ist es bekannt, Bikomponenten-Garne herzustellen, deren Kern aus Polyethylenglykolterephthalat und deren Mantel aus einem Polyamid besteht (vgl. z.B. EP 0 398 221 A1), da Polyamide von Natur aus eine bessere Gummihaftung aufweisen als Polyester. Hierbei wird man jedoch mit dem Problem konfrontiert, daß die Haftung des Polyester-Kerns mit dem Polyamid-Mantel unzureichend ist. Daher ist man genötigt, für die praktische Anwendung für Reifencorde das Kern/Mantel-Verhältnis der Fäden derart zu verkleinern, daß dies zur Folge hat, daß die guten und gewünschten Polyestereigenschaften zu wenig zum Tragen kommen.

Der vorliegenden Erfindung lag die Aufgabe zugrunde, den Verfahrensschritt des Auftragens der oben erwähnten Haftvermittler zu vermeiden und neue Polyestergarne mit guter Gummihaftung aus Kern-Mantel-Fäden bereitzustellen, für die auch eine ungenügende Haftung zwischen Kern und Mantel selbst bei sehr großen Kern/Mantel-Verhältnissen der Fäden nicht mehr gegeben ist.

Diese Aufgabe wird mit den in den Patentansprüchen angegebenen Merkmalen gelöst.

Die erfindungsgemäßen Polyestergarne aus Kern-Mantel-Fäden sind zunächst dadurch charakterisiert, daß der Kern der Kern-Mantel-Fäden aus einem hochschmelzenden fadenbildenden Polyester besteht. Grundsätzlich sind dafür alle hochschmelzenden fadenbildenden Polyester und Copolyester, wie Polyethylenglykolterephthalat, Poly(ethylen-2,6-naphthalindicarboxylat), Poly(1,4-dimethylencyclohexanterephthalat) und deren Mischpolyester auf der Basis hoher Homopolyester-Anteile, geeignet. In einer bevorzugten Ausführungsform besteht der Kern der Kern-Mantelfäden zumindest im wesentlichen aus Polyethylenglykolterephthalat. Darunter werden insbesondere der Homopolyester Polyethylenglykolterephthalat, aber auch dessen Copolyester verstanden, die mindestens 90 Mol% Ethylenglykolterephthalat-Einheiten enthalten. Die restlichen Dicarbonsäure- und Diolkomponenten dieser Copolyester können die bei der Herstellung verstreckter Polyestergebilde üblichen Co-Komponenten, wie beispielsweise Isophthalsäure, p-Hydroxybenzoesäure, p,p'-Diphenyldicarbonsäure, alle möglichen Naphthalindicarbonsäuren, Hexahydroterephthalsäure, Adipinsäure, Sebazinsäure und Glykole, wie 1,4-Dihydroxymethylcyclohexan, Trimethylen-, Tetramethylen-, Hexamethylen- und Dekamethylenglykol usw., sein.

Die für den Kern der Kern-Mantel-Fäden bevorzugten Polyester und Copolyester sollen eine möglichst hohe Viskosität, d.h. eine relative Lösungsviskosität von mindestens 1,8, vorzugsweise von 1,9 bis 2,3, gemessen bei 25°C als 1 gew.%ige Lösung im m-Kresol, und einen Schmelzpunkt von mindestens 250°C aufweisen. Die angestrebten hohen Viskositätswerte können mit Hilfe bekannter Verfahren erzielt werden, wie z.B. der Kondensation in der Schmelze, einer zusätzlichen Nachkondensation in der Schmelze ohne oder mit Kondensationsbeschleuniger(n) oder der Nachkondensation im festen Zustand.

Die erfindungsgemäßen Polyestergarne aus Kern-Mantel-Fäden sind weiterhin dadurch charakterisiert, daß der Mantel der Kern-Mantel-Fäden aus einem hochschmelzenden ungesättigten Copolyester besteht, der bezogen auf die Dicarbonsäurekomponenten, mit einer oder mehreren ungesättigten Dicarbonsäure-Co-Komponente(n) aus mindestens 2 Mol% Alkyl-maleinsäure mit einer Alkylgruppe von 1 bis 18 C-Atomen und/oder Alkylen-bernsteinsäure von 1 bis 18 C-Atomen und/oder deren polyesterbildenden Derivaten hergestellt worden ist. Für die besagte Polyester-Modifizierung mit den ungesättigten Dicarbonsäurekomponenten eignen sich prinzipiell alle hochschmelzenden fadenbildenden Polyester- und Copolyester-Strukturen, die für den Kern der Kern-Mantel-Fäden verwendet werden, insbesondere aber solche, die mindestens 90 Mol% Ethylenglykolterephthalat-Einheiten enthalten. Als ungesättigte Dicarbonsäurekomponenten werden Citraconsäure und Itaconsäure und deren polyesterbildenden Derivate bevorzugt, die in Mengen von mindestens 2 Mol%, bezogen auf die Dicarbonsäurekomponenten, eingesetzt werden.

In einer besonders bevorzugten Ausführungsform besteht der Mantel der Kern-Mantel-Fäden aus einem ungesättigten Copolyester, der 95 bis 98 Mol% Ethylenglykolterephthalat-Einheiten enthält und mit 2 bis 5 Mol%, bevorzugt mit 3 bis 4 Mol% Citraconsäure und/oder Itaconsäure und/oder deren polyesterbildenden Derivaten hergestellt worden ist. Als Glykolkomponente solcher ungesättigten Copolyester wird vorzugsweise allein Ethylenglykol eingesetzt. Bevorzugte polyesterbildende Derivate der Citraconsäure und Itaconsäure sind insbesondere Citraconsäure-anhydrid, Citraconsäuredimethylester und Itaconsäure-dimethylester.

Zur Vermeidung von Vernetzungen kann es bei der Herstellung der ungesättigten Copolyester vorteilhaft sein, die Umesterung und/oder Polykondensation in Anwesenheit von Antioxydantien durchzuführen. Geeignet sind hierfür insbesondere sterisch gehinderte Phenole, wie (5-tert.- Butyl-4-hydroxy-3-methyl-benzyl)-malonsäure-di-n-octadecylester (Irganox 420), Octadecyl-3-(3,5-di-tert.- butyl-4-hydroxy-phenyl)-propionat (Irganox 1076), 1,1-Bis-(5-tert.-butyl-4-hydroxy-2-methyl-phenyl)-butan (Irganox 414), Tetrakis [methylen(3,5-di-tert.-butyl-4-hydroxyhydrocinnamat)]-methan (Irganox 1010), N,N'-1,6-Hexamethylen-bis-3-(3,5-di-tert.-butyl-4-hydroxyphenyl)-propionamid (Irganox 1098), 1,3,5-Tri(3,5-di-tert.- butyl-4-hydroxybenzyl)-2,4,6-trimethylbenzol (Irganox 1330) und Tris(2,6-dimethyl-3-hydroxy-4-tert.butylbenzyl)-s-triazine-2,4,6(1H,3H,5H)trione (Cyanox 1790).

Mit den erwähnten Antioxydantien können die obigen ungesättigten Dicarbonsäurekomponenten ohne einen problematischen Viskositätsanstieg auch in größeren Mengen, z.B. 8 Mol%, einkondensiert werden. Im allgemeinen sind jedoch für Copolyester, die mindestens 90 Mol% Ethylenglykolterephthalat-Einheiten enthalten, 5 Mol% an den ungesättigten Dicarbonsäurekomponenten, bezogen auf die Gesamtheit aller Dicarbonsäurekomponenten, ausreichend. Bei größeren Mengen an ungesättigten Dicarbonsäuren würde sich bei dieser Copolyesterart ein weniger vorteilhafter Schmelzpunktabfall auf weniger als 245°C einstellen.

Ungesättigte Copolyester, die z.B. 96 Mol% Ethylenglykolterephthalat-Einheiten und 4 Mol% Ethylenglykolcitraconatoder 4 Mol% Ethylenglykolitaconat-Einheiten enthalten, weisen einen Schmelzpunkt von 248,9 bzw. 246,8°C auf, so daß das erforderliche Dippen von Cordgarnen ohne jegliche Temperaturänderung problemlos bei 240°C ausgeführt werden kann. Die wichtigen Einfriertemperaturen T_{g} betragen in der gleichen Reihenfolge 79°C bzw. 76°C, unterscheiden sich also nur unwesentlich von der Einfriertemperatur des Homopolyesters Polyethylenglykolterephthalat, die 80°C beträgt, was für die Verstreckbarkeit der Bicomponenten-Garne besonders vorteilhaft ist. Für andere ungesättigte Copolyesterarten, die nicht auf der Basis von im wesentlichen Ethylenglykolterephthalat-Einheiten aufgebaut sind, kann die zweckmäßige Modifizierungsmenge an Alkyl-maleinsäuren und/oder Alkylenbernsteinsäuren durch Ermittlung ihrer Schmelzpunkte und Einfriertemperaturen leicht ermittelt werden.

Die für den Mantel der Kern-Mantel-Fäden bevorzugten Copolyester weisen im allgemeinen eine relative Lösungsviskosität von mindestens 1,5, vorzugsweise von 1,6 bis 2,0, gemessen bei 25°C als 1 gew.%ige Lösung in m-Kresol, und einen Schmelzpunkt von mindestens 245°C auf.

Zur Erzielung gleichmäßiger hoher Kern/Mantel-Verhältnisse werden die erfindungsgemäßen Garne aus Kern-Mantel-Fäden bevorzugt nach der in der EP 0 398 221 A1 beschriebenen Verfahrensweise hergestellt. Bei dieser Verfahrensweise wird die extrudierte Kernkomponente über eine erste Spinndüsenplatte einer zweiten Spinndüsenplatte in mehreren Einzelströmen zugeführt, wobei zwischen der ersten und der zweiten Spinndüsenplatte jedem Kernkomponenten-Einzelstrom diesen umströmend die extrudierte Mantelkomponente zugeführt wird, beide Komponenten gemeinsam ersponnen, verstreckt und aufgewickelt werden, und zumindest um den Bereich der Einzelströme der Kernkomponente herum die Mantelkomponente einem Strömungswiderstand ausgesetzt wird. Als Strömungswiderstand eignet sich besonders ein Maschendrahtgeflecht. Wenngleich das Gewichtsverhältnis der unterschiedlichen Kern-/Mantel-Polymeren in weitesten Grenzen variiert werden kann, wird das Kern-Polymer mit dem Mantel-Polymeren bevorzugt in einem Gewichtsverhältnis von 95 : 5 bis 80 : 20 schmelzgesponnen.

Die erfindungsgemäßen Kern-Mantel-Polymer-Kombinationen können mit den gleichen Geschwindigkeiten gesponnen werden wie die für Reifenkorde bestimmten Kern-Mantel-Fäden aus Polyethylenglykolterephthalt und Polyamid 66 aus der EP 0 398 221 A1, z.B. mit einer Geschwindigkeit von 500 m/min oder 900 m/min. Im Falle der letzteren Spinngeschwindigkeit wird das Polyestergarn anschließend in einer ersten Verstreckungsstufe auf etwa 1 : 3 und in einer zweiten Verstreckungsstufe auf ein Gesamtverstreckungsverhältnis von etwa 1 : 5 verstreckt, während das Gesamtverstreckungsverhältnis im Falle der zuerst genannten Spinngeschwindigkeit etwa 1 : 6 beträgt.

Überraschend lassen sich die erfindungsgemäßen Kern-Mantel-Kombinationen auch mit den beim Schnellspinnen von Polyester-Monocomponent-Garnen üblichen Spinngeschwindigkeiten von 3000 - 5000 m/min schnellspinnen. Die so erhaltenen Polyestergarne werden dann in einer ersten Verstreckungsstufe auf etwa 1 : 1,8 bis 1 : 1,2 und in einer zweiten Verstreckungsstufe auf ein Gesamtverstreckungsverhältnis von etwa 1 : 2,4 bis 1 : 1,6 verstreckt.

Wenngleich die Reißfestigkeit und Bruchdehnung der Garne naturgemäß je nach dem gewählten Verstreckungsgrad beträchtlich variiert werden können, weisen die so erhaltenen Polyestergarne im allgemeinen eine Reißfestigkeit von 600 bis 850 mN/tex, eine Bruchdehnung von 10 bis 14% und eine Gummiadhäsion von 180 bis 260 N/2 cm auf. Bei Aufrechterhaltung der üblichen physikalischen Daten von für Reifenkorde bestimmten Polyestergarnen gestatten die überraschend hohen Werte für die Gummiadhäsion den Verzicht auf die bisherige Verwendung der oben beschriebenen spezifischen Haftvermittler.

Die Erfindung wird anhand der nachfolgenden Beispiele näher erläutert:

### A. Herstellung der ungesättigten Copolyester

48 kg Dimethylterephthalat, 40 kg Ethylenglykol und 16,3 g Mn(CH₃COO)₂.4 H₂O wurden in einen rührbaren 270 l-Stahlreaktor eingetragen. Verwendet man als modifizierende Comonomeren die Dimethylester der Alkyl-maleinsäure(n) und/oder Alkylen-bernsteinsäure(n), so werden diese bereits dem Umesterungsansatz zugegeben, z.B. 1,58 kg Citraconsäuredimethylester oder Itaconsäuredimethylester = 4 Mol%. Die Umesterung wurde bei allmählich ansteigender Temperatur auf 245 - 250°C in etwa 2 h 15 min ausgeführt.

Nach der erfolgten Umesterung der Komponenten wurden 17,3 g Carbethoxymethyldiethylphosphonat und 12 g Sb₂O₃ hinzugefügt. Verwendet man als modifizierende Comonomeren Alkylmaleinsäure(n) und/oder Alkylen-bersteinsäure(n) oder deren Anhydride, so werden diese zu diesem Zeitpunkt ebenfalls zugegeben, z.B. 1,30 kg Citraconsäure oder Itaconsäure = 4 Mol% oder 1,11 kg Citraconsäureanhydrid = 4 Mol%. Dieses Gemisch wurde sodann in einen rührbaren 150 1-Autoklaven überführt. Die Temperatur wurde auf etwa 280°C angehoben und der Druck stufenweise auf 1 mbar oder niedriger reduziert. Die Polykondensation wurde bei Erreichen einer relativen Viskosität von etwa 1,6, gemessen bei 25°C als 1 gew.%ige Lösung in m-Kresol, beendet. Je nach Temperatur- und Vakuumführung und der Menge an modifizierenden Comonomeren schwankte die Polykondensationszeit zwischen 2 und 3 Stunden.

Als Antioxydans wurde den Reaktanten jeweils 0,5 Gew.% Irganox 1330 zum Zugabezeitpunkt der modifizierenden ungesättigten Comonomeren zugesetzt.

### B. Herstellung der Polyestergarne aus Kern-Mantel-Fäden

Die Garne wurden mit einem Kern-Mantel-Verhältnis von 90 : 10 Gewichtsteilen versponnen. Ihr Kern bestand konstant aus einem Polyethylenglykolterephthalat mit einer relativen Viskosität von 2,04, stets gemessen bei 25°C als 1 gew.%ige Lösung in m-Kresol. Das Mantelpolymer bestand aus den hergestellten Mischpolyestern, die in der Tabelle aufgeführt sind und deren relative Viskosität etwa 1,6 betrug.

Als Aufschmelz- und Fördereinrichtung für das Kern-Mantel-Polymer diente je ein Extruder. Die 5-Zonentemperaturen des Extruders für das Polyethylenglykolterephthalat als Kern-Polymer betrugen in absteigender Richtung zwischen 310°C → 297°C. Eine Meßpumpe sorgte für einen Durchsatz von etwa 100 g/min, wenn mit einer Spinngeschwindigkeit von 900 m/min gesponnen wurde. Für die Spinngeschwindigkeit von 4000 m/min betrug der Durchsatz für das Kern-Polymer etwa 126 g/min.

Die 5-Zonentemperaturen des Extruders für den jeweiligen Mischpolyester als Mantel-Polymer betrugen in absteigender Richtung zwischen 302°C → 281°C. Eine Meßpumpe gewährleistete einen Durchsatz von etwa 11 g/min, wenn mit einer Spinngeschwindigkeit von 900 m/min gesponnen wurde. Für die Spinngeschwindigkeit von 4000 m/min betrug der Durchsatz für das Mantel-Polymer 14 g/min.

Die Kern-Mantel-Polymeren wurden nach der in der EP 0 398 221 A1 beschriebenen Verfahrensweise versponnen. Als Strömungswiderstand wurde ein nichtrostendes 60 mesh Maschendrahtgeflecht verwendet. Die Spinndüsenplatte enthielt 36 Düsen eines Durchmessers von 500 µm, die Temperatur des Spinnpacks wurde auf 297°C gehalten. Ein Heizkanal mit einer Länge von 40 cm und einer Wandtemperatur von 310°C war direkt unter der Spinndüsenplatte montiert.

Die gesponnenen Bikomponentengarne wurden mit seitlicher Blasluft einer Temperatur von 20°C und einer Geschwindigkeit von 30 cm/min verfestigt. Auf das Polyestergarn wurde sodann etwa 1 Gew.% einer üblichen Standardpräparation aufgetragen, die also keine Haftvermittler, wie Epoxidverbindungen, Isocyanatverbindungen und dergleichen, enthielt, und das Garn mit einer Geschwindigkeit von 900 m/min oder 4000 m/min aufgewickelt.

Als Vergleichsbeispiel wurden in der gleichen Weise Kern-Mantel-Fäden aus Polyethylenglykolterephthalat mit einer Geschwindigkeit von 900 m/min hergestellt, deren Kern und Mantel aus dem gleichen Homopolymeren einer relativen Viskosität von 2,04 bestanden.

### C. Verstreckung der Polyestergarne aus Kern-Mantel-Fäden

Fünf Spinnspulen der as-spun-Garne wurden zusammengestellt und auf einem Dampfstreckwerk verstreckt. Die zu verstreckenden Garne enthielten 180 Filamente. Die erste Verstreckung erfolgte auf beheizten Streckstiften bei einer Temperatur von 80°C. Hierbei wurde das Verstreckungsverhältnis der mit 900 m/min oder mit 4000 m/min gesponnenen Garne in der genannten Reihenfolge von angenähert 1 : 3 bzw. 1 : 1,4 geringfügig so variiert, daß der Hauptverstreckpunkt sich auf den fünften Streckstift befand. Die zweite Verstreckung erfolgte in einer Dampfkammer mit einer Dampftemperatur von 245°C, wobei die Verweilzeit des Garns in der Dampfkammer 3 Sekunden betrug. In allen Fällen betrug das gesamte Verstreckungsverhältnis der mit 900 m/min oder mit 4000 m/min gesponnenen Garne 1 : 5 bzw. 1 : 1,8. Die Garneigenschaften zeigt die nachfolgende Tabelle.

### D. Messung der Gummiadhäsion

Die erhaltenen Garne wurden sodann jeweils zu einem Reifenkord der Konstruktion 1100 dtex X1Z435X2S435 verseilt. Dieser Kord wird in bekannter Weise mit einer wäßrigen Dispersion auf der Basis von Resorcin-Formaldehyd-Vorkondensat und Vinylpyridin-Styrol-Butadien-Latex (RFL) behandelt, wobei ein Auftrag von 5 Gew.% Festkörpergehalt auf den Kord eingestellt wurde. Danach wurde er a) für 120 s bei 150°C unter einer Spannung von 20 mN/tex getrocknet, b) für 30 s bei 240°C unter einer Spannung von 100 mN/tex gehärtet und c) für 30 s bei 240°C unter einer Spannung von 20 mN/tex gehärtet und relaxiert.

Die gedippten Korde wurden in Form von Streifen gemäß ASTM D 4393-85 in eine Kautschukmischung einvulkanisiert und die Gummiadhäsion in N/2 cm, d.h. als Trennkraft für die 2 cm breiten Streifen gemessen. Die Ergebnisse sind als Durchschnittswerte von je 6 Messungen in der Tabelle aufgeführt.

## Patentansprüche

1. Polyestergarn mit guter Gummihaftung aus Kern-Mantel-Fäden mit zwei verschiedenartigen Polyestern, dadurch gekennzeichnet, daß
a) der Kern der Kern-Mantel-Fäden aus einem hochschmelzenden Polyester oder Copolyester und
b) der Mantel der Kern-Mantel-Fäden aus einem hochschmelzenden ungesättigten Copolyester besteht, der, bezogen auf die Dicarbonsäurekomponenten, mit einer oder mehreren ungesättigten Dicarbonsäure-Co-Komponente(n) aus mindestens 2 Mol% Alkyl-maleinsäure mit einer Alkylgruppe von 1 bis 18 C-Atomen und/oder aus Alkylen-bernsteinsäure mit einer Alkylengruppe von 1 bis 18 C-Atomen und/oder deren polyesterbildenden Derivaten hergestellt worden ist.

2. Polyestergarn nach Anspruch 1, dadurch gekennzeichnet, daß der Kern der Kern-Mantel-Fäden zumindest im wesenlichen aus Polyethylenglykolterephthalat besteht.

3. Polyestergarn nach einem oder mehreren der Ansprüche 1 bis 2, dadurch gekennzeichnet, daß der Mantel der Kern-Mantel-Fäden aus einem ungesättigten Copolyester besteht, der mindestens 90 Mol% Ethylenglykolterephthalat-Einheiten enthält und mit einer oder mehreren ungesättigten Dicarbonsäure-Co-Komponente(n) aus mindestens 2 Mol% Citraconsäure und/oder Itaconsäure und/oder deren polyesterbildenden Derivaten hergestellt worden ist.

4. Polyestergarn nach einem oder mehreren der Ansprüche 1 bis 3, dadurch gekennzeichnet, daß der Mantel der Kern-Mantel-Fäden aus einem ungesättigten Copolyester besteht, der 95 bis 98 Mol% Ethylenglykolterephthalat-Einheiten enthält und mit 2 bis 5 Mol%, bevorzugt mit 3 bis 4 Mol% Citraconsäure und/oder Itaconsäure und/oder deren polyesterbildenden Derivaten hergestellt worden ist.

5. Polyestergarn nach einem oder mehreren der Ansprüche 1 bis 4, dadurch gekennzeichnet, daß der zumindest im wesentlichen aus Polyäthylenglykolterephthalat bestehende Kern der Kern-Mantel-Fäden eine relative Lösungsviskosität von mindestens 1,8, vorzugsweise von 1,9 bis 2,3, gemessen bei 25°C als 1 gew.%ige Lösung in m-Kresol, und einen Schmelzpunkt von mindestens 250 °C aufweist.

6. Polyestergarn nach einem oder mehreren der Ansprüche 1 bis 5, dadurch gekennzeichnet, daß der ungesättigte Copolyester im Mantel der Kern-Mantel-Fäden eine relative Lösungsviskosität von mindestens 1,5 , vorzugsweise von 1,6 bis 2,0, gemessen bei 25°C als 1 gew.%ige Lösung in m-Kresol, und einen Schmelzpunkt von mindestens 245°C aufweist.

7. Polyestergarn nach einem oder mehreren der Ansprüche 1 bis 6, dadurch gekennzeichnet, daß das Kern/Mantel-Verhältnis der Fäden ein Gewichtsverhältnis von 95 : 5 bis 80 : 20 aufweist.

8. Polyestergarn nach einem oder mehreren der Ansprüche 1 bis 7, dadurch gekennzeichnet, daß es eine Reißfestigkeit von 600 bis 850 mN/tex, eine Bruchdehnung von 10 bis 14% und eine Gummiadhäsion von 180 bis 260 N/2cm aufweist.

9. Verfahren zur Herstellung von Polyestergarnen mit guter Gummihaftung aus Kern-Mantel-Fäden mit zwei verschiedenartigen Polyestern, dadurch gekennzeichnet, daß man
a) als Kern-Polymer einen hochschmelzenden Polyester oder Copolyester
und
b) als Mantel-Polymer einen hochschmelzenden ungesättigten Copolyester verspinnt, der, bezogen auf die Dicarbonsäurekomponenten, mit einer oder mehreren ungesättigten Dicarbonsäure-Co-Komponente(n) aus mindestens 2 Mol% Alkyl-maleinsäure mit einer Alkylgruppe von 1 bis 18 C-Atomen und/oder aus Alkylen-bernsteinsäure mit einer Alkylengruppe von 1 bis 18 C-Atomen und/oder deren polyesterbildenden Derivaten hergestellt worden ist, und
c) die Filamentgarne nach dem Verlassen des Blas- und Spinnschachts und Präparierung in an sich bekannter Weise weiterbehandelt.

10. Verfahren nach Anspruch 9, dadurch gekennzeichnet, daß man als Kern-Polymer einen zumindest im wesentlichen aus Polyethylenglykolterephthalat bestehenden (Co)Polyester verspinnt.

11. Verfahren nach einem oder mehreren der Ansprüche 9 bis 10, dadurch gekennzeichnet, daß man als Mantel-Polymer einen ungesättigten Copolyester verspinnt, der mindestens 90 Mol% Ethylenglykolterephthalat-Einheiten enthält und mit einer oder mehreren ungesättigten Dicarbonsäure-Co-Komponente(n) aus mindestens 2 Mol% Citraconsäure und/oder Itaconsäure und/oder deren polyesterbildenden Derivaten hergestellt worden ist.

12. Polyestergarn nach einem oder mehreren der Ansprüche 9 bis 11, dadurch gekennzeichnet, daß man als Mantel-Polymer einen ungesättigten Copolyester verspinnt, der 95 bis 98 Mol% Ethylenglykolterephthalat-Einheiten enthält und mit 2 bis 5 Mol%, bevorzugt mit 3 bis 4 Mol% Citraconsäure und/oder Itaconsäure und/oder deren polyesterbildenden Derivaten hergestellt worden ist.

13. Verfahren nach einem oder mehreren der Ansprüche 9 bis 12, dadurch gekennzeichnet, daß man das Kern-Polymer mit dem Mantel-Polymeren im Gewichtsverhältnis von 95 : 5 bis 80 : 20 verspinnt.

14. Verfahren nach einem oder mehreren der Ansprüche 9 bis 13, dadurch gekennzeichnet, daß die Kern-Mantelfäden mit einer Geschwindigkeit von 3000 bis 5000 m/min schnellgesponnen werden.

## Claims

1. Polyester yarn with good adhesion to rubber comprising core/sheath fibres with two different types of polyesters, characterized in that
a) the core of the core/sheath fibres comprises a high-melting polyester or copolyester and
b) the sheath of the core/sheath fibres comprises a high-melting unsaturated copolyester which, with respect to the dicarboxylic acid components, has been produced with one or more unsaturated dicarboxylic acid co-component(s) comprising at least 2 mol% of alkyl-maleic acid with an alkyl group of 1 to 18 C atoms and/or comprising alkylene-succinic acid with an alkylene group of 1 to 18 C atoms and/or their polyester-forming derivatives.

2. Polyester yarn according to Claim 1, characterized in that the core of the core/sheath fibres comprises at least substantially polyethylene glycol terephthalate.

3. Polyester yarn according to one or more of Claims 1 to 2, characterized in that the sheath of the core/sheath fibres comprises an unsaturated copolyester which contains at least 90 mol% of ethylene glycol terephthalate units and has been produced with one or more unsaturated dicarboxylic acid co-component(s) comprising at least 2 mol% of citraconic acid and/or itaconic acid and/or their polyester-forming derivatives.

4. Polyester yarn according to one or more of Claims 1 to 3, characterized in that the sheath of the core/sheath fibres comprises an unsaturated copolyester which contains 95 to 98 mol% of ethylene glycol terephthalate units and has been produced with 2 to 5 mol%, preferably with 3 to 4 mol% of citraconic acid and/or itaconic acid and/or their polyester-forming derivatives.

5. Polyester yarn according to one or more of Claims 1 to 4, characterized in that the core, comprising at least substantially polyethylene glycol terephthalate, of the core/sheath fibres has a relative solution viscosity of at least 1.8, preferably of 1.9 to 2.3, measured at 25 °C as a 1 wt.% solution in m-cresol, and a melting point of at least 250 °C.

6. Polyester yarn according to one or more of Claims 1 to 5, characterized in that the unsaturated copolyester in the sheath of the core/sheath fibres has a relative solution viscosity of at least 1.5, preferably of 1.6 to 2.0, measured at 25 °C as a 1 wt.% solution in m-cresol, and a melting point of at least 245 °C.

7. Polyester yarn according to one or more of Claims 1 to 6, characterized in that the core/sheath ratio of the fibres has a weight ratio of 95 : 5 to 80 : 20.

8. Polyester yarn according to one or more of Claims 1 to 7, characterized in that it has a tear strength of 600 to 850 mN/tex, an elongation at break of 10 to 14% and an adhesion to rubber of 180 to 260 N/2cm.

9. Process for producing polyester yarns with good adhesion to rubber from core/sheath fibres with two different types of polyesters, characterized in that
a) a high-melting polyester or copolyester is spun as core polymer
and
b) a high-melting unsaturated copolyester is spun as sheath polymer, which copolyester, with respect to the dicarboxylic acid components, has been produced with one or more unsaturated dicarboxylic acid co-component(s) comprising at least 2 mol% of alkyl-maleic acid with an alkyl group of 1 to 18 C atoms and/or comprising alkylene-succinic acid with an alkylene group of 1 to 18 C atoms and/or their polyester-forming derivatives, and
c) the filament yarns are further treated after leaving the blow and spinning chamber and preparation in per se known manner.

10. Process according to Claim 9, characterized in that a (co)polyester comprising at least substantially polyethylene glycol terephthalate is spun as core polymer.

11. Process according to one or more of Claims 9 to 10, characterized in that an unsaturated copolyester which contains at least 90 mol% of ethylene glycol terephthalate units and has been produced with one or more unsaturated dicarboxylic acid co-component(s) comprising at least 2 mol% of citraconic acid and/or itaconic acid and/or their polyester-forming derivatives is spun as sheath polymer.

12. Polyester yarn according to one or more of Claims 9 to 11, characterized in that an unsaturated copolyester which contains 95 to 98 mol% of ethylene glycol terephthalate units and has been produced with 2 to 5 mol%, preferably with 3 to 4 mol% of citraconic acid and/or itaconic acid and/or their polyester-forming derivatives is spun as sheath polymer.

13. Process according to one or more of Claims 9 to 12, characterized in that the core polymer is spun with the sheath polymer in the weight ratio of 95 : 5 to 80 : 20.

14. Process according to one or more of Claims 9 to 13, characterized in that the core/sheath fibres are highspeed spun at a speed of 3000 to 5000 m/min.

## Revendications

1. Fil en polyester présentant une bonne adhérence au caoutchouc, constitué de filaments à âme et gaine avec deux types de polyesters différents, caractérisé en ce que a) l'âme des filaments à âme et gaine est constituée d'un polyester ou d'un copolyester à haut point de fusion, et b) la gaine des fils à âme et gaine est constituée d'un copolyester insaturé à haut point de fusion, qui est fabriqué avec un ou plusieurs co-composants d'acides dicarboxyliques insaturés constitués d'au moins 2% en moles, calculés sur base des composants d'acides dicarboxyliques, d'acide alkyl maléique dont le groupe alkyle contient de 1 à 18 atomes de carbone et/ou d'acide alkylène succinique dont le groupe alkyle contient de 1 à 18 atomes de carbone et/ou de leurs dérivés formant des polyesters.

2. Fil en polyester selon la indication 1, caractérisé en ce que l'âme des filaments à âme et gaine est constituée au moins essentiellement de téréphtalate de polyéthylène glycol.

3. Fil en polyester selon l'une ou plusieurs des revendications 1 à 2, caractérisé en ce que la gaine des filaments à âme et gaine est constituée d'un copolyester insaturé qui contient au moins 90% en moles d'unités de téréphtalate d'éthylène glycol, et est fabriqué avec un ou plusieurs co-composants d'acides dicarboxyliques insaturés constitués d'au moins 2% en moles d'acide citraconique et/ou d'acide itaconique et/ou de leurs dérivés formant des polyesters.

4. Fil en polyester selon l'une ou plusieurs des revendications 1 à 3, caractérisé en ce que la gaine des filaments à âme et gaine est constituée d'un copolyester insaturé qui contient de 95 à 98% en moles d'unités de téréphtalate d'éthylène glycol et est fabriqué avec 2 à 5% en moles, de préférence avec 3 à 4% en moles d'acide citraconique et/ou d'acide itaconique et/ou de leurs dérivés formant des polyesters.

5. Fil en polyester selon l'une ou plusieurs des revendications 1 à 4, caractérisé en ce que l'âme des filaments à âme et gaine, constituée au moins essentiellement de téréphtalate de polyéthylène glycol, présente une viscosité relative en solution d'au moins 1,8, de préférence de 1,9 à 2,3, mesurée à 25 °C sur une solution à 1% en poids dans le m-crésol, et un point de fusion d'au moins 250 °C.

6. Fil en polyester selon l'une ou plusieurs des revendications 1 à 5, caractérisé en ce que le copolyester insaturé de la gaine des filaments à âme et gaine présente une viscosité relative en solution d'au moins 1,5, de préférence de 1,6 à 2,0, mesurée à 25 °C sur une solution à 1% en poids dans le m-crésol, et un point de fusion d'au moins 245 °C.

7. Fil en polyester selon l'une ou plusieurs des revendications 1 à 6, caractérisé en ce que le rapport âme-gaine des filaments présente un rapport pondéral de 95 : 5 à 80 : 20.

8. Fil en polyester selon l'une ou plusieurs des revendications 1 à 7, caractérisé en ce qu'il présente une résistance à la déchirure de 600 à 850 mN/tex, un allongement à la rupture de 10 à 14% et une adhérence au caoutchouc de 180 à 260 N/2 cm.

9. Procédé pour la fabrication de fils en polyester à bonne adhérence au caoutchouc, à partir de filaments à âme et gaine avec deux types de polyesters différents, caractérisé en ce que:
a) on utilise comme polymère d'âme un polyester ou copolyester à haut point de fusion, et
b) on file comme polymère de gaine un copolyester insaturé à haut point de fusion qui est fabriqué avec un ou plusieurs co-composants d'acides dicarboxyliques insaturés constitués d'au moins 2% en moles, calculés sur base des composants d'acides dicarboxyliques, d'acide alkyl maléique dont le groupe alkyle compte de 1 à 18 atomes de carbone et/ou d'acide alkylène succinique dont le groupe alkyle compte de 1 à 18 atomes de carbone et/ou de leurs dérivés formant des polyesters, et
c) on poursuit de manière connue en soi le traitement des fils en filaments après leur départ de la ligne de soufflage et de filage et après leur préparation.

10. Procédé selon la revendication 9, caractérisé en ce que l'on file comme polymère d'âme un (co)polyester constitué au moins essentiellement de téréphtalate de polyéthylène glycol.

11. Procédé selon l'une ou plusieurs des revendications 9 à 10, caractérisé en ce que l'on file comme polymère de gaine un copolyester insaturé qui contient au moins 90% en moles d'unités de téréphtalate d'éthylène glycol, et qui est préparé avec un ou plusieurs co-composants d'acides dicarboxyliques insaturés constitués d'au moins 2% en moles d'acide citraconique et/ou d'acide itaconique et/ou de leurs dérivés formant des polyesters.

12. Fil en polyester selon l'une ou plusieurs des revendications 9 à 11, caractérisé en ce que l'on file comme polymère de gaine un copolyester insaturé qui contient de 95 à 98% en moles d'unités de téréphtalate d'éthylène glycol et qui est préparé avec 2 à 5% en moles, de préférence avec 3 à 4% en moles d'acide citraconique et/ou d'acide itaconique et/ou de leurs dérivés formant des polyesters.

13. Procédé selon l'une ou plusieurs des revendications 9 à 12, caractérisé en ce que l'on file le polymère d'âme avec le polymère de gaine dans un rapport pondéral de 95 : 5 à 80 : 20.

14. Procédé selon l'une ou plusieurs des revendications 9 à 13, caractérisé en ce que les filaments à âme et gaine sont filées rapidement à une vitesse de 3000 à 5000 m/min.
